# EUROPÄISCHE PATENTSCHRIFT

(11) **EP 1 113 888 B1**
(45) Veröffentlichungstag und Bekanntmachung des Hinweises auf die Patenterteilung: **07.08.2002**
(21) Anmeldenummer: 99927572.0
(22) Anmeldetag: 21.06.1999
(51) Int. Cl.: B21B 1/46, B22D 11/12

(54) **VERFAHREN UND ANLAGE ZUR HERSTELLUNG VON WARMGEWALZTEM STAHLBAND AUS EINER STAHLSCHMELZE**
METHOD AND DEVICE FOR PRODUCING A HOT-ROLLED STEEL STRIP FROM MOLTEN STEEL
PROCEDE ET INSTALLATION DE PRODUCTION D'UNE BANDE D'ACIER LAMINEE A CHAUD A PARTIR D'UNE MASSE D'ACIER EN FUSION

(30) Priorität: 17.08.1998 AT 140198
(43) Veröffentlichungstag der Anmeldung: 11.07.2001
(73) Patentinhaber: VOEST-ALPINE INDUSTRIEANLAGENBAU GMBH, 4020 Linz (AT)
(72) Erfinder: FLICK, Andreas, A-4020 Linz (AT); JOB, Clifford, A-4490 St. Florian (AT); LETTMAYR, Gernot, A-4490 St. Florian (AT); SILBERMANN, Olaf, A-4050 Traun (AT); WATZINGER, Josef, A-4204 Reichenau 93 (AT); LANSCHÜTZER, Josef, A-5582 St. Margarethen (AT); WIMMER, Franz, A-4752 Riedau (AT); MAIERL, Josef, A-4501 Neuhofen (AT); DJUMLIJA, Gerlinde, A-4840 Vöcklabruck (AT); THÖNE, Heinrich, A-4460 Losenstein (AT)
(74) Vertreter: VA TECH Patente GmbH & Co
(86) Internationale Anmeldenummer: AT9900161
(87) Internationale Veröffentlichungsnummer: WO0010741

(56) Entgegenhaltungen:
- EP-A- 0 404 974
- EP-A- 0 720 874
- DE-A- 19 520 832
- US-A- 3 840 062
- EHRENBERG H -J ET AL: "GIESSEN UND GIESSWALZEN DUNNER BRAMMEN BEI DER MANNESMANNROHREN -WERKE AG" STAHL UND EISEN, Nr. 9/10, 16. Mai 1989 (1989-05-16), Seiten 453(87)-462(96), XP000068364 ISSN: 0340-4803
- KAPPES P: "CSP - EINE NEUE GIESS - UND WALZTECHNOLGIE FUR BAND" TECHNISCHE RUNDSCHAU TRANSFER, Bd. 81, Nr. 9, 3. März 1989 (1989-03-03), Seiten 14-17, XP000096926 ISSN: 0040-148X

## Beschreibung

Die Erfindung betrifft ein Verfahren und eine Anlage zur Herstellung von warmgewalztem Stahlband aus einer Stahlschmelze unter Anwendung einer ein- oder mehrgerüstigen Stranggießanlage und ihr nachgeordnete Walzeinrichtungen.

Aus einer Gießanlage und einer Walzanlage gebildete Direktverbundanlagen zum Direktwalzen dünner Brammen erlauben eine Reduktion der Produktionskosten durch Ausnützung der Gießhitze und damit der Minimierung der für die Wiedererhitzung aufzubringenden Energiemengen. Weiters wird die Produktionskapazität des Walzwerkes durch Maximierung der Stranggießkapazität voll genutzt, indem z. B. Zweistrang-Gießanlagen eingesetzt werden. Die Wirtschaftlichkeitsgrenze derartiger Anlagen liegt heute bereits bei Produktionsmengen von mehr als 2 Mio. t/Jahr und eine entsprechende Investition ist mangels Absatzmärkten zunehmend unrealistisch. Der mit der Entwicklung von Direktverbundanlagen begonnene Trend zur Produktion von endabmessungsnahen Bändern setzt sich fort, mit dem, Ziel dünne Warmbänder in einem Dickenbereich und mit einem Qualitätsstandard zu erzeugen, die als Kaltbandsubstitut auf den Märkten in Frage kommen. Bei einer Warmband-Enddicke von 0,6 bis 12,0 mm und entsprechend günstiger Anlagenkonzeption wird es solcherart möglich, kleine Produktionsmengen von 0,8 bis 1,2 Mio.t/Jahr wirtschaftlich herzustellen.

Aus der DE 195 20 832 Al ist bereits ein Verfahren und eine Vorrichtung zur Herstellung von Stahlband mit Kaltwalzeigenschaften bekannt, wobei aus der Stranggießkokille ein Gußstrang mit einer Austrittsdicke von 30 - 100 mm ausgefördert und in drei nachfolgenden Verformungschritten, nämlich einer Verformung bei noch flüssigem Kern um mindestens 10%, einer nachfolgenden Walzung mit einer Dickenreduktion um mindestens 50% in einer dreigerüstigen Walzstraße und einem abschließenden isothermen Walzen in einer ebenfalls mindestens dreigerüstigen Fertigstraße, zu einem Fertigband von maximal 2 mm Dicke ausgewalzt wird. Ein wesentlicher Nachteil dieser bekannten Lösung liegt in der großen Zahl von Verformungsgerüsten für die Umformung des Gußstranges bei noch flüssigem Kern und die nachfolgend große Zahl von Walzgerüsten, um auf die gewünschte Bandzieldicke zu kommen. Weiters sind hohe Anforderungen an die Temperaturführung im Band gestellt, die über die Problematik des erhöhten Wärmeverlustes bei dünnerem Warmband hinausgeht. Aus der DE 195 20 832 Al sind keine Hinweise zu entnehmen, wie die Kokille ausgestaltet sein muß, um Stränge in einem Dickenbereich von 30 - 100 mm zu gießen. Üblicherweise werden hierzu Trichterkokillen mit einem zentralen eingangseitigen Erweiterungsbereich für die Aufnahme des Tauchgießrohres verwendet, wie sie beispielsweise aus der DE 41 35 214 Al bekannt sind. Für diese vorgeschlagene Trichterkokille ist ein Gießdickenbereich von 40 - 80 mm angegeben, wobei derzeit die Erreichung von Gießdicken unter 50 mm mit dieser Technologie nicht als realistisch einzuschätzen sind. Als nachteilig hat sich bei diesen Trichterkokillen jedoch die zwangsweise notwendige Verformung der gerade erst gebildeten dünnen Strangschale innerhalb der Kokille herausgestellt, wodurch Faltungen der Strangschale auftreten können und eine erhöhte Rißbildungsgefahr an der Strangoberfläche und knapp unter dieser Oberfläche besteht.

Auch aus der EP 0 541 574 B1 ist ein Verfahren und eine Anlage zur Herstellung eines Fertigbandes mit Kaltwalzeigenschaften bekannt, wobei dieses Band direkt in einer Warmwalzstraße aus einem durch Stranggießen erzeuten Vormaterial hergestellt wird. Der gegossene Dünnbrammenstrang verläßt hierbei die Stranggießkokille mit einer Dicke von maximal 100 mm. Über die minimal mögliche Gießdicke sind keine Angaben gemacht. Um zum angestrebten Fertigband mit Kaltwalzeigenschaften mit einer Banddicke unter 1,0 mm zu kommen, ist es notwendig in einer ersten Verformungsstufe den Gußstrang mit noch flüssigen Kern in seiner Dicke zu reduzieren, danach das Zwischenband in zwei weiteren Warmverformungsstufen in jeweils mehrgerüstigen Walzstraßen und einem anschließenden Kaltwalzen bei einer Temperatur unterhalb des Umwandlungspunktes Ar₃ zu walzen. Diesem Verfahren haftetet der Mangel an, daß viele Walzgerüste und Walzstiche notwendig sind, um zur gewünschten Bandzieldicke zu kommen und damit auch eine aufwendige Temperaturführung notwendig ist.

Aufgabe der Erfindung ist es daher, diese Nachteile zu vermeiden und ein Verfahren und eine Anlage zur Herstellung von warmgewalztem Stahlband aus einer Stahlschmelze vorzuschlagen, mit dem es möglich ist, mit einem Minimum an Walzstichen und Walzgerüsten, sowie einem minimalen Aufwand an Temperaturführungsmaßnahmen zu einem Warmband mit geringer Bandzieldicke zu kommen. Ein weiteres Ziel der Erfindung besteht darin, daß die Inverstitionskosten einer derartigen Anlage durch die Reduzierung der Anzahl der Aggregate, insbesondere der Walzgerüste und der damit verbundenen Nebenaggregate drastisch gesenkt werden. Ein weiteres Ziel der Erfindung ist es, die Qualität des erzeuten Produktes zu steigern, insbesondere die Entstehung von Oberflächenfehler am Gußstrang zu vermeiden.

Gelöst wird diese Aufgabe durch ein Verfahren bestehend aus folgenden zeitlich aufeinanderfolgenden Schritten:
- Kontinuierliches Einbringen einer Stahlschmelze in eine gekühlte, oszillierende Stranggießkokille nach dem Freistrahlgießverfahren, wobei der Gießstrahl vor atmosphärischen Einflüssen abgeschirmt wird,
- Ausfördern eines zumindest teilerstarrten Gußstranges aus der Stranggießkokille mit einer Strangdicke von 15 bis 50 mm,
- Gegebenenfalls Aufheizen des Gußstranges auf Walztemperatur in einer Aufheizstufe unmittelbar vor einem Walzverformen des Gußstranges,
- Walzverformen des Gußstranges zu einem warmgewalzten Stahlband mit einer Bandenddicke von 0,6 bis 12,0 mm in mehreren Walzstichen,
- Kühlen des Stahlbandes in einer nachgeschalteten Kühlstrecke und Aufhaspeln des Bandes in der Haspelanlage.

Durch die Anwendung des erfindungsgemäß vorgeschlagenen Freistrahlgießverfahrens ist es möglich, einen zumindest teilerstarrten Gußstrang mit einer Strangdicke von 15 bis 50 mm auszufördern, dessen dünne Strangschale während ihrer Bildungsphase in der Stranggießkokille keinen durch die Formgebung der Kokilleninnenwände aufgezwungenen schädlichen Verformungen unterliegt, wie dies bei Stranggießkokillen zwangsweise der Fall ist, wenn für das eingangsseitig in die Stranggießkokille hineinragende Tauchgießrohr ein trichterförmiger Erweiterungsraum vorgesehen wird und diese Erweiterung noch innerhalb der Stranggießkokille oder in der Stranggießkokille und der nachfolgenden Strangführung auf das Warmdickenmaß des Gußstranges, welches außerhalb des Erweiterungsbereiches eingestellt ist, rückgeführt wird.

Beim Freistrahlgießverfahren handelt es sich um eine Art der Einbringung von Schmelze in den Formhohlraum einer Stranggießkokille, bei dem der aus einer Austrittsöffnung eines Schmelzenbehälters austretende Gießstrahl geschützt vor oxidierenden Einflüssen der umgebenden Atmosphäre durch eine Isolierkammer mit einer Schutzgasatmosphäre und ohne Führung durch ein Tauchgießrohr im freien Fall in die in der Stranggießkokille enthaltenen, einen Gießspiegel bildenden Schmelze eintaucht. Dieses Tauchgießverfahren ist beispielsweise aus der US-A 3,833.050, der US-A 3,840,062 und der JP-A 48-9251 bereits bekannt und dort ausführlich beschrieben. Diese Anwendungsfälle beschränken sich jedoch auf das Gießen von Strängen mit quadratischen, rechteckigen, vieleckigen oder runden Knüppelquerschnitten.

Durch das Gießen eines Gußstranges mit einer Strangdicke von 15 bis 50 mm ohne schädliche Strangschalenverformung in der Stranggießkokille, dessen hervorstechendes Merkmal die hohe Oberflächenqualität und Rißfreiheit ist, ist es möglich den Gußstrang mit geringem Biegeradius in der Gießanlage in die Horizontale umzulenken und einer Warmverformung zuzuführen, wobei die gewünschte Bandenddicke von 0,6 bis 12,0 mm mit wenigen Walzstichen erzielt wird.

Im Anschluß an das Walzverformen des Gußstranges zu einen Stahlband durchläuft dieses eine Kühlstrecke und wird auf einem Bandhaspel zu einem Bund gewickelt. Die Kühlstrecke bietet die Möglichkeit in Abhängigkeit von Banddicke und Stahlqualität spezifisch Kühlprogramme zu fahren, um gewünschte Gefügestrukturen und Materialeigenschaften einzustellen.

Eine besonders günstige Anwendung hinsichtlich Investitionskosten und Bandqualität ergibt sich, wenn der zumindest teilerstarrte Gußstrang mit einer Strangdicke von 20 bis 40 mm ausgefördert wird.

Das Walzverformen des Gußstranges zu einem Stahlband erfolgt in mindestens einer Walzstufe. Unter Walzstufe ist hierbei die unmittelbar aufeinanderfolgende Abfolge mehrerer Walzstiche zu verstehen.

Eine vorteilhafte Ausgestaltung dieses Walzverformen in zwei Walzstufen zeichnet sich dadurch aus, daß ein erstes Walzverformen des Gußstranges zu einem Vorstreifen in einer ersten Walzstufe mit einem Verformungsgrad von 10 bis 75 % erfolgt und daß ein weiteres, zweites Walzverformen zu einem Stahlband in einer zweiten Walzstufe unmittelbar im Anschluß an ein fallweises Aufheizen des Vorstreifens auf Walztemperatur erfolgt. Die durch das Freistrahlgießen erzielbare geringe Gießdicke ermöglicht eine schnelle Durcherstarrung des Gußstranges und damit eine hohe Gießgeschwindigkeit. Daraus ergeben sich verbesserte Bedingungen für die erste Walzverformung und eine Reduzierung der bei dünnen Bändern zwangsweise erhöhten Wärmeabgabe, sodaß es bei optimalen Betriebsbedingungen ausreicht, den Vorstreifen unmittelbar vor dem zweiten Walzverformen durch eine Aufheizstufe zu führen, sofern dies überhaupt notwendig ist. Das Aufheizen des Vorstreifens unmittelbar vor dem zweiten Walzverformen schließt jedoch nicht aus, daß zwischen diesen beiden Behandlungsschritten eine Entzunderung des Vorstreifens stattfindet, wie dies zur Vermeidung von Zundereinwalzungen üblich ist.

Um das zweite Walzverformen des Vorstreifens mit für eine Fertigstaffel oder ein Reversierwalzgerüst üblichen Walzgeschwindigkeiten zu ermöglichen, ist es vorteilhaft, daß der durch das erste Walzverformen des Gußstranges gebildete Vorstreifen vor dem zweiten Walzverformen, gegebenenfalls vor dem Aufheizen auf Walztemperatur entsprechend vorgegebenen Bundgewichten abgelängt wird. Nach einer vorteilhaften Ausgestaltung der Erfindung wird der abgelängte Vorstreifen in einer Zwischenspeicherstation zu einem Bund aufgewickelt, gegebenenfalls gespeichert und anschließend wieder abgewickelt, auf Walztemperatur erhitzt und der zweiten Walzverformung zugeführt. Durch das Aufwickeln des Vorstreifens zu einem Bund im unmittelbaren Anschluß an das Ablängen wird die Länge der Verbundanlage und die Wärmeabgabe des Vorstreifens an die Umgebung minimiert und die notwendige Kapazität der für die Durchführung des zweiten Walzverformens notwendige Aufheizstufe gering gehalten. Bei der Erzeugung von Vorstreifen auf nebeneinander angeordneten Stranggießanlagen, die einer gemeinsamen zweiten Walzeinrichtung zugeführt werden, ist die wärmeisolierte Speicherung der Vorstreifen in einer Zwischenspeicherstation zwingend notwendig.

Eine alternative Ausführungsform, bei der das Aufheizen des Vorstreifens in der Zwischenspeicherstation erfolgt, ist dadurch gekennzeichnet, daß der abgelängte Vorstreifen in einer Zwischenspeicherstation zu einem Bund aufgewickelt, gegebenenfalls gespeichert, auf Walztemperatur erhitzt, abgewickelt und dem zweiten Walzverformen zugeführt wird.

Eine Minimierung der Investitionskosten ergibt sich, wenn das zweite Walzverformen durch Reversierwalzen erfolgt.

Beim Endloswalzen wird das durch Walzverformen erzeugte Stahlband nach dem Abkühlen in der Kühlstrecke (23) entsprechend vorgegebenen Bundgewichten abgelängt.

Optimale Bedingungen für die Walzverformung ergeben sich, wenn die Gießgeschwindigkeit auf Werte von 3 bis 12 m/min eingestellt wird. Die hohen Werte der Gießgeschwindigkeit werden durch die schnelle Durcherstarrung des Gußstranges bei geringer Gießdicke ermöglicht und durch eine Ölschmierung in der Stranggießkokille noch verbessert.

Zur Vermeidung von oxidischen Einschlüssen im Stahlband ist es vorteilhaft, daß die Stahlschmelze in Form eines Gießstrahles unter einer Schutzgasatmosphäre in die Stranggießkokille eintritt. Die Schutzgasatmosphäre wird von mindestens einem inerten Gas oder Formiergas gebildet.

Nach einer bevorzugten Ausführungsform ist die sich an den Innenwänden der Stranggießkokille bildende Strangschale innerhalb der Stranggießkokille keinen bzw. keinen schädlichen Verformungen ausgesetzt. Die Wahl der Querschnittsform selbst ist davon unberührt und kann beliebig gewählt werden, sodaß es durchaus möglich ist, beispielsweise Gußstränge zu erzeugen, bei denen die Strangdicke zu den Rändern hin abnimmt. Wesentlich ist nur, daß entweder das gewählte Querschnittsformat oder der gewählte Gesamtumfang des Gußstranges innerhalb der Stranggießkokille vom Ort der Strangschalenbildung bis zum Austritt aus der Stranggießkokille unverändert aufrechterhalten wird, damit keine schädlichen Verformungen und diese verursachende Verformungskräfte von den Kokillenwänden auf die Strangschale ausgeübt werden. Das übliche Vorsehen eines Gießkonus in der Stranggießkokille, um der sich durch die Schrumpfung selbst ergebenden Querschnittsverkleinerung mit den Kokillenwänden zu folgen und so ein dichtes Anliegen der Kokillenwände an den Gußstrang zu gewährleisten, bleibt davon unberührt.

Für ein gleichmäßiges Strangschalenwachstum in der Stranggießkokille sind konstante Gießund Kühlbedingungen notwendig. Eine wesentliche Einflußgröße stellt hierbei ein konstantes Gießspiegelniveau in der Stranggießkokille dar. In zweckmäßiger und einfacher Weise ist dies zu verwirklichen, wenn die Stahlschmelze vor dem Einbringen in die Stranggießkokille einen zuflußgeregelten Schmelzenbehälter durchströmt und die Einstellung des Gießspiegels in der Stranggießkokille über eine Abzugsregelung erfolgt. Eine vorteilhafte Ausgestaltung besteht darin, daß die Stahlschmelze vor dem Einbringen in die Stranggießkokille eine Einströmkammer und eine mit ihr durch Kanäle verbundene Ausströmkammer eines Schmelzenbehälters durchströmt und der von der Stahlschmelze in den beiden Kammern gebildete Schmelzenspiegel zumindest in einer der beiden Kammern durch Einstellen des Kammerdruckes höhengeregelt wird. Eine bevorzugte Ausrührungsform ergibt sich, wenn das Schmelzenniveau in der Ausströmkammer über den Schmelzendurchfluß in den Kanälen höhenreguliert wird und das Niveau des Schmelzenspiegels in der Einströmkammer konstant gehalten wird.

Weiters wird die der Erfindung zugrundeliegende Aufgabe durch eine Anlage zur Herstellung von warmgewalztem Stahlband aus einer Stahlschmelze bestehend aus einer Stranggießanlage und nachgeordneten Walzeinrichtungen in einem Anlagenverbund gelöst, der dadurch gekennzeichnet ist,
- daß die Stranggießanlage eine gekühlte, oszillierende Stranggießkokille mit quer zur Strangausziehrichtung entlang ihrer Längserstreckung im wesentlichen konstanten Kokillenquerschnitt aufweist und über dieser Stranggießkokille ein Schmelzenbehälter angeordnet ist, dessen mindestens eine Schmelzenaustrittsöffung zentrisch über dem Badspiegel, vorzugsweise über dem Kokilleneintrittsquerschnitt positioniert ist und eine den Gießstrahl zur Atmosphäre abdichtende Abschirmung den Schmelzenbehälter mit der Stranggießkokille dichtend verbindet,
- daß der Stranggießanlage mindestens eine Walzeinrichtung, bestehend aus mindestens einem Walzgerüst, zur Umformung des Gußstranges in ein Stahlband nachgeordnet ist,
- daß der mindestens einen Walzeinrichtung gegebenenfalls eine Aufheizstufe für den Gußstrang unmittelbar vorgeordnet ist und
- daß der Walzeinrichtung eine Kühlstrecke und eine Haspelanlage nachgeschaltet ist.

Durch die Kombination dieser Merkmale ist es möglich, einerseits einen möglichst dünnen Gußstrang in einer Qualität, wie er bisher nur bei Brammengießanlagen mit zueinander paarweise äquidistanten Kokillenseitenwänden möglich war, zu erzeugen und gleichzeitig die Anzahl notwendiger Walzeinrichtungen wesentlich zu reduzieren und so anzuordnen, daß der Wärmeverlust des Vorstreifens minimiert wird.

Eine mögliche vorteilhafte Ausgestaltung besteht darin, daß die Walzeinrichtung Von einer mehrgerüstigen Fertigstaffel gebildet ist.

Nach einer weiteren Ausführungsform sind der Stranggießanlage mindestens zwei Walzeinrichtungen nachgeordnet, wobei eine erste Walzeinrichtung von mindestens einem Walzgerüst zur Umformung eines Gußstranges in einen Vorstreifen ausgebildet ist und dieser eine zweite Walzeinrichtung zur Umformung des Vorstreifens in ein warmgewalztes Stahlband nachgeordnet ist, wobei dieser zweiten Walzeinrichtung eine gegebenenfalls vorgesehene Aufheizstufe für den Vorstreifen unmittelbar vorgeordnet ist. Bevorzugt sind die Walzgerüste der ersten Walzeinrichtung von Duogerüsten gebildet. Nach einer anderen Variante sind die Walzgerüste der ersten Walzeinrichtung von Quartogerüsten gebildet.

Die erste Walzeinrichtung ist insofern noch der Stranggießanlage zuzuordnen, da sie mit einer Walzgeschwindigkeit betrieben wird, die der Gießgeschwindigkeit des Gußstranges entspricht und dementsprechend über Meß- und Regeleinrichtungen verfügt, die die Synchronisation der Gieß- und Walzgeschwindigkeit ermöglicht. Die Walzgerüste der ersten Walzeinrichtung sind vorteilhaft von Duogerüsten gebildet. Bei Anwendung eines Walzgerüstes, welches vorzugsweise als Duogerüst ausgebildet ist, werden Verformungsgrade bis zu 50% erzielt.
Bei zwei Walzgerüsten, die vorzugsweise von zwei Duogerüsten gebildet sind, sind Verformungsgrade von bis zu 75% auf den Gußstrang aufzubringen.

Zur Ablängung des Vorstreifens entsprechend den vorgegebenen Bundgewichten, ist der ersten Walzeinrichtung eine Trenneinrichtung für den Vorstreifen, vorzugsweise eine Schere, nachgeordnet. Die Messer dieser Schere sind mit mechanischen oder hydraulischen Antrieben verbunden. Das Obermesser ist zur Reduzierung der Schnittkräfte dachförmig ausgebildet, wodurch die bei Schneidtemperaturen von ca. 1200°C auftretenden Schnittkräfte entsprechend gering gehalten werden.

Zur Minimierung der Länge der Verbundanlage und der Wärmeverluste des Vorstreifens während seines Transportes zwischen den beiden Walzeinrichtungen ist zwischen der ersten Walzeinrichtung und der Aufheizstufe eine Zwischenspeicherstation für den Vorstreifen angeordnet, die mit einer Aufwickel- und einer Abwickelstation versehen ist. Eine mögliche Ausführungsform eines derartigen Haspelofens ist in der AT-B 403 169 im Detail beschrieben. In diesem Fall werden die beiden im wesentlichen übereinander angeordneten Haspeldorne abwechselnd als Aufwickelstation und Abwickelstation eingesetzt. Zusätzlich besteht die Möglichkeit bei Bedarf die Auf- und Abwickelstation, gegebenenfalls auch die Haspeldorne beheizbar auszubilden. Bei einer zweisträngigen Gießanlage ist ein Quertransportsystem, beispielsweise ein Bundtransportwagen zum Einschleusen von Bunden aus der zweiten Gießlinie in die Walzlinie vorgesehen.

Nach einer Variante der erfindungsgemäßen Anlage ist die zweite Walzeinrichtung von einer mehrgerüstigen Fertigstraße mit einer eingangsseitig vorgelagerten Entzunderungseinrichtung gebildet. Bei dieser mehrgerüstigen Fertigstraße kann in Abhängigkeit von der Gießdicke mit dem Einsatz von drei oder vier Walzgerüsten die Bandzieldicke erreicht werden, wenn die erste Walzeinrichtung von einem Walzgerüst, vorzugsweise Duogerüst gebildet wird und es kann die Bandzieldicke mit dem Einsatz von zwei oder drei Walzgerüsten erreicht werden, wenn als erste Walzeinrichtung zwei Walzgerüste, vorzugsweise Duogerüste eingesetzt werden.

Nach einer weiteren Variante der erfindungsgemäßen Anlage ist die zweite Walzeinrichtung von einem Reversierwalzgerüst mit mindestens je einem diesem Reversierwalzgerüst vorund nachgeordneten Haspelofen gebildet. Die Anzahl der Reversierstiche hängt von der Anzahl der Reversierwalzgerüste und der Bandzieldicke ab. Eine sehr gute Abstimmung der Produktionskapazitäten zwischen Gießanlage und Walzanlage ergibt sich, wenn die zweite Walzeinrichtung von mindestens zwei als Tandemstraße arbeitenden Reversierwalzgerüsten mit mindestens je einem diesen Reversierwalzgerüsten vor- und nachgeordneten Haspelofen gebildet ist. Bei zwei als Tandemstraße arbeitenden Reversiergerüsten wird die Bandzieldicke bereits mit drei Reversierstichen erreicht.

Eine vorteilhafte Ausgestaltung ist dadurch gegeben, daß zwischen den Reversierwalzgerüsten und den ihnen zugeordneten Haspelöfen Scheren angeordnet sind.

Eine Verbesserung des Walzproduktes wird weiters dadurch erreicht, daß eine Entzunderungseinrichtung der ersten Walzeinrichtung vorgelagert ist. Eine Verbesserung des Walzproduktes tritt ebenfalls ein, wenn der ersten Walzeinrichtung eine Aufheizstufe vorgelagert ist.

In einer vorteilhaften Ausgestaltung der Erfindung ist in dem der zweiten Walzeinrichtung vorgeordneten Haspelofen die Aufheizstufe für den Vorstreifen integriert. Dies kann durch eine im Haspelraum angeordnete Heizeinrichtung und gegebenenfalls ergänzend dazu durch einen beheizbaren Haspeldorn erfolgen. Es ist aber auch möglich, die die Bandaustrittsöffnung des Haspelofens bildenden Warmbandführung mit einer Heizeinrichtung zu bestücken, wie dies in der AT-B 403 169 bereits beschrieben ist.

Eine Qualitätsverbesserung am warmgewalzten Stahlband stellt sich ein, wenn der (den) zur Erzeugung eines Stahlbandes vorgesehenen Walzeinrichtung(en) eine weitere mindestens von einem Fertiggerüst gebildete, als Dressiergerüst arbeitende Walzeinrichtung nachgeschaltet ist.

Im Falle des Endloswalzens des Stahlbandes, wenn das Band von der Stranggießanlage kommend ohne Trennschnitt die Walzeinrichtungen durchläuft, ist es zweckmäßig, wenn die Schere hinter der Kühlstrecke angeordnet ist.

Um eine Reoxidation des Gießstrahles bei seinem Eintritt in die Stranggießkokille zu vermeiden, ist nach einer zweckmäßigen Weiterbildung der Erfindung der von der Abschirmung, dem Schmelzenbehälter und der Stranggießkokille gebildete Raum für den Durchtritt des Gießstrahles mit einer Schutzgasleitung verbunden.

Eine fertigungstechnisch besonders einfache Ausführungsform der Stranggießkokille ergibt sich, wenn der Formhohlraum der Stranggießkokille von zwei Breitseitenwänden und zwei Schmalseitenwänden gebildet ist, der Kokillenquerschnitt eine Rechteckform aufweist und die beiden Breitseitenwände voneinander 15 bis 50 mm, vorzugsweise 20 bis 40 mm entfernt angeordnet sind. Nach einer Variante dieser Ausführungsform ist der Formhohlraum der Stranggießkokille von zwei Breitseitenwänden und zwei Schmalseitenwänden gebildet, der Formhohlraumquerschnitt weist zumindest in seinem Mittenbereich eine konkave Erweiterung auf und die beiden Breitseitenwände sind im Bereich des Kokillenaustritts voneinander 15 bis 50 mm, vorzugsweise 20 bis 40 mm entfernt angeordnet.

Um den Gießspiegel in der Stranggießkokille konstant halten zu können und gleichzeitig die der Stranggießkokille zuzuführende Stahlschmelze von begleitenden Schlacken reinigen zu können, enthält der Schmelzenbehälter eine abgedichtete Einströmkammer und eine abgedichtete Ausströmkammer, die Einströmkammer und die Ausströmkammer sind durch mindestens einen unterhalb der Schmelzenspiegel in den beiden Kammern positionierten Kanal verbunden und die Einströmkammer und die Ausströmkammer sind mit Einrichtungen zur Regelung des Gießspiegels in der Stranggießkokille ausgestattet. Nach einer bevorzugten Ausführungsform sind die Einströmkammer und die Ausströmkammer mit Druckregeleinrichtungen verbunden.

Zur Konstanthaltung der Temperatur der Stahlschmelze im Schmelzenbehälter und zur Ermöglichung des Gießbetriebs im liquidusnahen Bereich sind dem Schmelzenbehälter Heizeinrichtungen zugeordnet.

Die Erfindung ist nachstehend anhand der Zeichnungen an mehreren Ausführungsbeispielen von Anlagenkonfigurationen in schematischer die Erfindung nicht einschränkender Darstellung näher erläutert, wobei Fig. 1 eine erste Ausführungsform einer erfindungsgemäße Verbundanlage mit kontinuierlichem Banddurchlauf unter Einsatz einer mehrgerüstigen Fertigstraße im Direktverbund, Fig. 2 eine zweite Ausführungsform einer erfindungsgemäßen Verbundanlage unter Einsatz einer Zwischenspeicherstation vor einer mehrgerüstigen Fertigstraße und Fig. 3 eine dritte Ausführungsform einer erfindungsgemäßen Verbundanlage unter Einsatz einer ein- oder zweigerüstigen Reversierwalzstraße zeigt. Fig. 4 veranschaulicht die erfindungsgemäßen Einrichtungen zur Einbringung der Schmelze in die Stranggießkokille nach dem Freistrahlgießverfahren.

In der nachfolgenden Beschreibung von drei Ausführungsformen möglicher Verbundanlagen sind gleiche Anlagenkomponeneten mit gleichem Bezugszeichen versehen.

Die in Fig. 1 dargestellte Ausführungsform einer Verbundanlage mit kontinuierlichem Banddurchlauf ist für die Erzeugung eines Stahlbandes mit einer Bandenddicke von 0,6 bis 12,0 mm in üblichen Bandbreiten, von beispielsweise 600 bis 2000 mm, bei einer Gießdicke von 15 bis 50 mm, vorzugsweise 20 bis 40 mm, konzipiert und in dieser Anlagenkonzeption für das Endloswalzen ausgehend von einer einsträngigen Gießanlage geeignet.

Die Zuführung der Stahlschmelze in die eigentliche Stranggießanlage 1 erfolgt über einen trogartigen Verteiler 2 mit einer Aufnahmekapazität von ca. 18 t, der Wehr- und Dammeinbauten enthält, um entsprechende Verweilzeiten der Stahlschmelze, sowie das Abscheiden nichtmetallischer Einschlüsse in die auf der Stahlschmelze schwimmende Verteilerschlacke sicherzustelllen. Über einen durch eine Stopfensteuerung 3 regelbaren Auslaß tritt die Stahlschmelze durch ein Gießrohr 5 in einen als geschlossenes Reinstahlgefäß ausgebildeten Schmelzenbehälter 4 ein, welches im Detail in Fig. 4 dargestellt ist. Dieses Reinstahlgefäß wird durch eine Zwischenwand 6 in eine Einströmkammer 7 und in eine Ausströmkammer 8 aufgeteilt, wobei die in die Einströmkammer 7 eingebrachte Stahlschmelze durch die Zwischenwand 6 in Bodennähe durchsetztende Kanäle 9 in die Ausströmkammer 8 übergeleitet wird. Die Stahlschmelze tritt durch mehrere von Bodendüsen gebildete Schmelzenauslaßöffnungen 10, die sowohl runden, ovalen als auch rechteckigen Querschnitt aufweisen können, aus dem Reinstahlgefäß aus. Heizeinrichtungen 41 am Reinstahlgefäß gewährleisten das Gießen im liquidusnahen Temperaturbereich zur positiven Beeinflussung des Strangzentrums. Inertgas- oder Formiergasüberdruck imReinstahlgefäß verhindert das Nachsaugen von Luftsauerstoff. Durch diese Maßnahmen wird die Reinheit des zu vergießenden Stahles, sowie die Innenqualität des Gußstranges positiv beeinflußt.

Die Stahlschmelze tritt in Form eines Gießstrahles 11 in den Formhohlraum 12 der Stranggießkokille 13 ein und taucht in den Gießspiegel der dort bereits angesammelten Stahlschmelze ein. Während des Eintritts des Gießstrahles in die Stranggießkokille 13 kommt es zu keiner Berührung des Gießstrahles mit den Seitenwänden der Stranggießkokille. Der Gießstrahl wird durch einen eine abdichtende Abschirmung 14 bildenden Faltenbalg, der das Reinstahlgefäß mit der Stranggießkokille dichtend verbindet, gegen Reoxidation geschützt, wobei dieser abgedichtete Raum 15 unter Inertgas- oder Formiergasüberdruck gehalten wird und mit einer nicht dargestellten Schutzgasleitung verbunden ist, die in ihn mündet. Der Faltenbalg wird für den Zeitraum des Anfahrvorganges geöffnet, wird dann automatisch geschlossen und bleibt während des Normalbetriebes geschlossen.

Der Formhohlraum der Stranggießkokille ist von geraden planparallelen oder gewölbten Breitseitenwänden und konischen bzw. mehrfach konischen, angestellten Schmalseitenwänden gebildet, wobei die Schmalseitenkonizitäten während des Gießbetriebes entsprechend verschiedener Strangschrumpfungen verstellbar sind. Üblicherweise, jedoch nicht bildlich dargestellt, ist die Stranggießkokille als Schnellwechselkassette ausgeführt. Eine Temperaturüberwachung, z.B. für Durchbruchsfrüherkennung ist über Temperatursensoren in den Kupferplatten sichergestellt. Eine hydraulisch wirkende Kokillenoszillationseinrichtung ermöglicht während des Betriebs die Verstellung von Hub, Frequenz und Form zur Erzielung verschiedener Oszillationsmodalitäten und guter Strangoberflächen.

Nach seinem Austritt aus der Stranggießkokille 13 durchläuft der Gußstrang G eine Strangführung 16 in der er von der vertikalen Ausförderrichtung aus der Stranggießkokille in die Horizontale umgelenkt und der Walzbehandlung zugerührt wird. Die Strangführung kann sowohl als Biege-Bogen-Richteinheit oder, wie dargestellt, auch als Senkrechtbiege-Bogen-Richteinheit ausgeführt sein . Sie besteht üblicherweise aus zwei Segmenten. Der Anlagenradius R liegt üblicherweise im Bereich von 1000 bis 3000 mm.

Im Anschluß an die Strangführung tritt der Gußstrang G, wie in Fig. 1 dargestellt, in die erste, strichliert dargestellte Walzeinrichtung 17 ein, die von zwei Duogerüsten 18 gebildet wird und wird dort einer ersten Walzverformung zu einem Vorstreifen V mit einem Gesamtverformungsgrad von 10 bis 75 % unterworfen, wobei eine Banddicke von ca. 6 bis 30 mm erreicht wird. Die erste Walzeinrichtung 17 arbeitet gleichzeitig als Ausziehvorrichtung für den Gußstrang und als Vorwalzeinrichtung, wobei eine bauliche Trennung in zwei Einzelaggregate ebenfalls im Bereich der vorliegenden Erfindung liegt. In Ausnahmefällen ist eine Kantenvorwärmung vor der ersten Walzeinrichtung notwendig, um die gleichmäßige Walztemperatur von ca. 1200° C auch an den Bandkanten zu gewährleisten.. Für diesen Zweck ist eine nicht dargestellte Bandkantenheizung der ersten Walzeinrichtung vorgeordnet. Der nachgeordneten zweiten Walzeinrichtung folgt nach der Kühlstrecke 23 eine als Schere ausgebildete Trenneinrichtung 19.

Der Vorstreifen wird durch eine Aufheizstufe 20 geführt, in der er auf eine Walztemperatur von ca. 1000 bis 1250° C aufgeheizt wird. Unmittelbar anschließend wird der Vorstreifen in eine zweite Walzeinrichtung 21, gebildet von einer mehrgerüstigen Fertigstraße F1, F2,... mit einer vorgelagerten hocheffizienten Entzunderungseinrichtung 22 eingeführt. Die Entzunderungseinrichtung 22 ist vorzugsweise eine Rotorentzunderung, die einem hohen Aufpralldruck bei geringen Wassermengen ermöglicht. Im Anschluß an die mehrgerüstige Fertigstaffel durchläuft das auf die Zielenddicke von 0,6 bis 12,0 mm warmgewalzte Stahlband S die Kühlstrecke 23 und wird abgelängt in einer Haspelanlage 24 zu Bunden gewickelt. Die Kühlstrecke 23 ist in eine Hauptkühlstrecke und in eine Präzisionskühlstrecke (nicht dargestellt) unterteilt und bietet die Möglichkeit auf geforderte unterschiedliche mechanisch - technologische Zielwerte bei verschiedenen Stahlsorten einzugehen. Die Erfassung der aktuellen Temperaturen mit entsprechenden Meßsystemen und die Einbindung thermomathematischer Kühlmodelle ermöglichen die optimale Temperaturführung.

In Fig. 1 sind zwei mögliche Ausführungsformen der erfindungsgemäßen Verbundanlage veranschaulicht: Bei der ersten Ausführungsform entfällt die erste Walzeinrichtung 17; die verbleibende zweite Walzeinrichtung 21, nunmehr einzige Walzeinrichtung, besteht aus einer bis zu fünfgerüstigen Fertigstaffel F1, F2, F3,.... Die zweite Ausführungsform besteht aus einer ein- bis zweigerüstigen ersten Walzeinrichtung 17 und einer mehrgerüstigen zweiten Walzeinrichtung 21.
In Fig. 2 ist eine Ausrührungsform einer erfindungsgemäßen Verbundanlage dargestellt, die gegenüber der aus Fig. 1 bekannten Ausführungsform folgende Unterschiede in der Anlagenkonfiguration aufweist, wobei gleiche Anlagenkomponenten mit gleichem Bezugszeichen versehen sind: Mit der ersten Walzeinrichtung 17, die von einem oder zwei Duogerüst 18 gebildet ist, wird ein Vorstreifen von 6 bis 35 mm Dicke erzeugt (Verformungsgrad 10 bis 75 %), der entsprechend dem gewünschten Bundgewicht mit der Schere 19 abgelängt, in einer Zwischenspeicherstation 26 aufgewickelt, gegebenenfalls gespeichert, wieder abgewickelt, in einer Aufheizstufe 20 auf Walztemperatur gebracht und einer zwei- bis viergerüstigen Fertigstraße F1, F2, F3, F4 zugeführt wird. Bei entsprechender Ausbildung der Zwischenspeicherstation 26 können Vorstreifenbunde aus einer mehrsträngigen Stranggießanlage einer einzigen mehrgerüstigen Fertigstaffel F1, F2, F3..... zugeführt werden. Hierzu ist jedem Gießstrang eine Aufwickelstation 27 und eine Abtransportstation 28, sowie ein nicht dargestellter Bundwagen zum Einschleusen der Bunde in die Walzlinie 29 zugeordnet. In der Zwischenspeicherstation 26 erfolgt eine Temperaturhomogenisierung, die gegebenenfalls durch eine Beheizeinrichtung verstärkt wird. Der Gieß- und der Walzprozeß werden entkoppelt, wodurch die Zuführgeschwindigkeit des Vorstreifens zur zweiten Walzeinrichtung 21 gießgeschwindigkeitsunabhängig und damit schneller gewählt werden kann.

Eine weitere Ausführungsform der erfindungsgemäßen Verbundanlage, bei der die zweite Walzanlage 21 von einem Reversierwalzgerüst 30 oder fakultativ von zwei nach Art einer Tandemstraße zusammenwirkenden Reversierwalzgerüsten 30, 31 gebildet ist, ist aus Fig. 3 in schematischer Darstellung zu entnehmen. Fig. 3 zeigt ebenfalls mehrere Varianten einer Verbundanlage, deren Kerneinrichtungen von einer Gießanlage und einem Reversierwalzgerüst gebildet sind. Den Reversierwalzgerüsten 30, 31 ist je ein Haspelofen 32, 33 vor- und nachgeordnet. Eine Gießanlage, wie sie bereits bei der Beschreibung von Fig. 1 ausführlich beschrieben ist, ist mit fallweise nachgeordneten Duowalzgerüsten 18 als erste Walzeinrichtung 17 verbunden. Vor der ersten Walzeinrichtung 17 ist eine hocheffiziente Entzunderung 34 positioniert. Eine Erwärmungsstufe 35, z.B. eine kurze Heizstrecke oder eine Kantenerwärmungseinrichtung mittels Gasbrennern, ist nur in Ausnahmefällen, bei Störungen oder besonderen Stahlqualitäten bzw. kleinen Warmbandenddicken, notwendig. Der Vorstreifen wird nach seiner Ablängung mit einer Schere 19 in einer Zwischenspeicherstation 26 zu einem Bund aufgewickelt. Die Zwischenspeicherstation besteht aus einem Haspelofen mit zwei übereinander angeordneten, getrennten Auf- 37 bzw. Abwickelstationen 38. Der aufgewickelte Vorstreifen wird nun vom Haspeldorn des aktiven Haspelofens 38 abgewickelt, durchläuft das Reversierwalzgerüst 21 und wird im gegenüberliegenden Haspelofen 33 wieder aufgewickelt. Das Strangende wird mit der Schere 39 abgetrennt, um einen ideale Anstichquerschnitt für den nächsten Walzstich zu erzeugen. Anschließend erfolgt der zweite Walzstich und Endenschnitt mit der Schere 39a im Rücklauf. Drei Walzstiche genügen zumeist, um die Walzenddicke zu erreichen. Während des Reversierwalzvorganges, unter Einbindung des Haspelofens 38, erfolgt gleichzeitig das Aufwickeln des nächsten Vorstreifens im zweiten Haspelofen 37. Bei besonderer Ausbildung der Haspelöfen 32, 33, 37, 38, wie sie beispielsweise in der AT-B 403 169 beschrieben sind, bei denen ein vollständiger Bandeinzug in den Haspelofen möglich ist, wird über bestimmte Verweilzeiten des Vorbandes im Haspelofen von etwa 2 min eine Temperaturhomogenisierung durchgeführt. Durch die hohe Enthalpietemperatur dieses Verfahrens bei etwa 1200°C, kann Warmband mit einer Dicke bis unter 1,0 mm mit hohem Ausbringen erzeugt werden, wobei man wesentlich unter dem Erzeugungsbereich herkömmlicher Steckelwalzanlagen liegt.

Im Anschluß an das Reversierwalzgerüst durchläuft das warmgewalzte Stahlband bei Bedarf bis zu zwei als Dressiergerüste 40 arbeitende Fertiggerüste, bevor es in die nachgeschaltete Kühlstrecke 23 eintritt und anschließend in der Haspelanlage 24 aufgewickelt wird.

## Patentansprüche

1. Verfahren zur Herstellung von warmgewalztem Stahlband aus einer Stahlschmelze bestehend aus folgenden zeitlich aufeinanderfolgenden Schritten:
• Kontinuierliches Einbringen einer Stahlschmelze in eine gekühlte, oszillierende Stranggießkokille (13) nach dem Freistrahlgießverfahren, wobei der Gießstrahl vor atmosphärischen Einflüssen abgeschirmt wird,
• Ausfördern eines zumindest teilerstarrten Gußstranges (G) aus der Stranggießkokille (13) mit einer Strangdicke von 15 bis 50 mm,
• Gegebenenfalls Aufheizen des Gußstranges auf Walztemperatur in einer Aufheizstufe (20) unmittelbar vor einem Walzverformen des Gußstranges,
• Walzverformen des Gußstranges zu einem warmgewalzten Stahlband mit einer Bandenddicke von 0,6 bis 12,0 mm in mehreren Walzstichen,
• Kühlen des Stahlbandes (S) in einer nachgeschalteten Kühlstrecke (23) und Aufhaspeln des Bandes in einer Haspelanlage (24).

2. Verfahren nach Anspruch 1, **dadurch gekennzeichnet, daß** der zumindest teilerstarrte Gußstrang aus der Stranggießkokille mit einer Strangdicke von 20 bis 40 mm ausgefördert wird.

3. Verfahren nach einem der Ansprüche 1 oder 2, **dadurch gekennzeichnet, daß** das Walzverformen des Gußstranges zu einem Stahlband in mindestens einer Walzstufe erfolgt.

4. Verfahren nach Anspruch 3, **dadurch gekennzeichnet, daß** ein erstes Walzverformen des Gußstranges zu einem Vorstreifen (V) in einer ersten Walzstufe mit einem Verformungsgrad von 10 bis 75 % erfolgt und daß ein weiteres, zweites Walzverformen des Vorstreifens zu einem Stahlband (S) in einer zweiten Walzstufe unmittelbar im Anschluß an ein fallweises Aufheizen des Vorstreifens auf Walztemperatur erfolgt.

5. Verfahren nach Anspruch 4, **dadurch gekennzeichnet, daß** der durch das erste Walzverformen des Gußstranges gebildete Vorstreifen vor dem zweiten Walzverformen, gegebenenfalls vor dem Aufheizen auf Walztemperatur, entsprechend vorgegebenen Bundgewichten abgelängt wird.

6. Verfahren nach einem der Ansprüche 4 oder 5, **dadurch gekennzeichnet, daß** der abgelängte Vorstreifen in einer Zwischenspeicherstation (26) zu einem Bund aufgewickelt, gegebenenfalls gespeichert und anschließend wieder abgewickelt, auf Walztemperatur erhitzt und der zweiten Walzverformung zugeführt wird.

7. Verfahren nach einem der Ansprüche 4 oder 5, **dadurch gekennzeichnet, daß** der abgelängte Vorstreifen in einer Zwischenspeicherstation (26) zu einem Bund aufgewickelt, gegebenenfalls gespeichert, auf Walztemperatur erhitzt, abgewickelt und dem zweiten Walzverformen zugeführt wird.

8. Verfahren nach einem der Ansprüche 4 bis 7, **dadurch gekennzeichnet, daß** das zweite Walzverformen durch Reversierwalzen erfolgt.

9. Verfahren nach einem der Ansprüche 1 bis 4, **dadurch gekennzeichnet, daß** das durch Walzverformen erzeugte Stahlband nach dem Abkühlen in der Kühlstrecke (23) entsprechend vorgegebenen Bundgewichten abgelängt wird.

10. Verfahren nach einem der Ansprüche 1 bis 9, **dadurch gekennzeichnet, daß** die Gießgeschwindigkeit auf Werte von 3 bis 12 m/min eingestellt wird.

11. Verfahren nach einem der Ansprüche 1 bis 10, **dadurch gekennzeichnet, daß** die Stahlschmelze in Form eines freien Gießstrahles (11) unter einer Schutzgasatmosphäre in die Stranggießkokille (13) eintritt.

12. Verfahren nach einem der Ansprüche 1 bis 11, **dadurch gekennzeichnet, daß** die Schutzgasatmosphäre von mindestens einem inerten Gas oder einem Formiergas gebildet wird.

13. Verfahren nach einem der Ansprüche 1 bis 12, **dadurch gekennzeichnet, daß** die sich an den Innenwänden der Stranggießkokille (13) bildende Strangschale innerhalb der Stranggießkokille keinen schädlichen Verformungen ausgesetzt wird.

14. Verfahren nach einem der Ansprüche 1 bis 13, **dadurch gekennzeichnet, daß** die Stahlschmelze vor dem Einbringen in die Stranggießkokille (13) einen zuflußgeregelten Schmelzenbehälter (4) durchströmt und die Einstellung des Gießspiegels in der Stranggießkokille (13) über eine Abzugsregelung erfolgt.

15. Verfahren nach Anspruch 14, **dadurch gekennzeichnet, daß** die Stahlschmelze vor dem Einbringen in die Stranggießkokille (13) eine Einströmkammer (7) und eine mit ihr durch Kanäle (9) verbundene Ausströmkammer (8) eines Schmelzenbehälters (4) durchströmt und der von der Stahlschmelze in den beiden Kammern gebildete Schmelzenspiegel zumindest in einer der beiden Kammern, durch Einstellen des Kammerdruckes höhengeregelt wird.

16. Verfahren nach Anspruch 15, **dadurch gekennzeichnet, daß** das Schmelzenniveau in der Ausströmkammer (8) über den Schmelzendurchfluß in den Kanälen (9) höhenreguliert wird und das Niveau des Schmelzenspiegels in der Einströmkammer (7) konstant gehalten wird.

17. Anlage zur Herstellung von warmgewalztem Stahlband aus einer Stahlschmelze bestehend aus einer Stranggießanlage (1) und mindestens einer nachgeordneten Walzeinrichtung (21) in einem Anlagenverbund, **dadurch gekennzeichnet,**
• **daß** die Stranggießanlage (1) eine gekühlte, oszillierende Stranggießkokille (13) mit quer zur Strangausziehrichtung entlang ihrer Längserstreckung im wesentlichen konstanten Formhohlraumquerschnitt aufweist und über dieser Stranggießkokille ein Schmelzenbehälter (4) angeordnet ist, dessen mindestens eine Schmelzenaustrittsöffnung (10) zentrisch über dem Badspiegel, vorzugsweise über dem Kokilleneintrittsquerschnitt positioniert ist und eine den Gießstrahl zur Atmosphäre abdichtende Abschirmung den Schmelzenbehälter (4) mit der Stranggießkokille (13) dichtend verbindet,
• **daß** der Stranggießanlage mindestens eine Walzeinrichtung (21), bestehend aus mindestens einem Walzgerüst, zur Umformung des Gußstranges (G) in ein Stahlband (S) nachgeordnet ist,
• **daß** der mindestens einen Walzeinrichtung (21) gegebenenfalls eine Aufheizstufe (20) für den Gußstrang unmittelbar vorgeordnet ist und
• **daß** der Walzeinrichtung (21) eine Kühlstrecke (23) und eine Haspelanlage (24) nachgeschaltet ist.

18. Anlage nach Anspruch 17, **dadurch gekennzeichnet, daß** die Walzeinrichtung (21) von einer mehrgerüstigen Fertigstaffel (F1, F2, F3,...) gebildet ist.

19. Anlage nach Anspruch 17, **dadurch gekennzeichnet, daß** der Stranggießanlage mindestens zwei Walzeinrichtungen (17, 21) nachgeordnet sind, wobei eine erste Walzeinrichtung (17) von mindestens einem Walzgerüst zur Umformung eines Gußstranges (G) in einen Vorsteifen (V) ausgebildet ist und dieser eine zweite Walzeinrichtung (21) zur Umformung des Vorstreifens (V) in ein warmgewalztes Stahlband (G) nachgeordnet ist, wobei dieser zweiten Walzeinrichtung (21) eine gegebenenfalls vorgesehene Aufheizstufe (20) für den Vorstreifen unmittelbar vorgeordnet ist.

20. Anlage nach Anspruch 19, **dadurch gekennzeichnet, daß** die Walzgerüste der ersten Walzeinrichtung (17) von Duogerüsten (18) gebildet sind.

21. Anlage nach Anspruch 19, **dadurch gekennzeichnet, daß** die Walzgerüste der ersten Walzeinrichtung (17) von Quartogerüsten gebildet sind.

22. Anlage nach einem der Ansprüche 19 bis 21, **dadurch gekennzeichnet, daß** der ersten Walzeinrichtung (17) eine Trenneinrichtung (19) für den Vorstreifen, vorzugsweise eine Schere, nachgeordnet ist.

23. Anlage nach einem der Ansprüche 19 bis 22, **dadurch gekennzeichnet, daß** zwischen der ersten Walzeinrichtung (17) und der Aufheizstufe (20) eine Zwischenspeicherstation (26) für den Vorstreifen angeordnet ist, die mit einer Aufwickel- und einer Abwickelstation (27, 28; 37, 38) versehen ist.

24. Anlage nach einem der Ansprüche 19 bis 23, **dadurch gekennzeichnet, daß** die zweite Walzeinrichtung (21) von einer mehrgerüstigen Fertigstraße (F1, F2, F3.....) mit einer eingangsseitig vorgelagerten Entzunderungseinrichtung (22) gebildet ist.

25. Anlage nach einem der Ansprüche 19 bis 23, **dadurch gekennzeichnet, daß** die zweite Walzeinrichtung (21) von einem Reversierwalzgerüst (30) mit mindestens je einem diesem Reversierwalzgerüst vor- und nachgeordneten Haspelofen (32, 33, 37, 38) gebildet ist.

26. Anlage nach einem der Ansprüche 19 bis 23, **dadurch gekennzeichnet, daß** die zweite Walzeinrichtung (21) von mindestens zwei im Tandembetrieb arbeitenden Reversierwalzgerüsten (30, 31) mit mindestens je einem diesen Reversierwalzgerüsten vorund nachgeordneten Haspelofen (32, 33) gebildet ist.

27. Anlage nach einem der Ansprüche 25 oder 26, **dadurch gekennzeichnet, daß** zwischen den Reversierwalzgerüsten (30, 31) und den zugeordneten Haspelofen (32, 33) Scheren (39, 39a) angeordnet sind.

28. Anlage nach einem der Ansprüche 25 oder 26, **dadurch gekennzeichnet, daß** eine Entzunderungseinrichtung (34) der ersten Walzeinrichtung (17) vorgelagert ist.

29. Anlage nach einem der Ansprüche 25 oder 26, **dadurch gekennzeichnet, daß** der ersten Walzeinrichtung (17) eine Aufheizstufe (35) vorgelagert ist.

30. Anlage nach einem der Ansprüche 23 bis 29, **dadurch gekennzeichnet, daß** in die Zwischenspeicherstation (26) die Aufheizstufe (20) für den Vorstreifen integriert ist.

31. Anlage nach einem der Ansprüche 17 bis 30, **dadurch gekennzeichnet, daß** der/den zur Erzeugung eines Stahlbandes vorgesehenen Walzeinrichtung(en) (17, 21) eine weitere mindestens von einem Fertiggerüst gebildete, als Dressiergerüst (40) arbeitende Walzeinrichtung nachgeschaltet ist.

32. Anlage nach einem der Ansprüche 17 bis 21 und 24, **dadurch gekennzeichnet, daß** der Kühlstrecke (23) eine Schere (19) nachgeordnet ist..

33. Anlage nach einem der Ansprüche 17 bis 32, **dadurch gekennzeichnet, daß** der von der Abschirmung (14), dem Schmelzenbehälter (4) und der Stranggießkokille (13) gebildete Raum (15) für den Durchtritt des Gießstrahles mit einer Schutzgaszuleitung verbunden ist.

34. Anlage nach einem der Ansprüche 17 bis 33, **dadurch gekennzeichnet, daß** der Formhohlraum der Stranggießkokille (13) von zwei Breitseitenwänden und zwei Schmalseitenwänden gebildet ist, der Formhohlraumquerschnitt eine Rechteckform aufweist und die beiden Breitseitenwände voneinander 15 bis 50 mm, vorzugsweise 20 bis 40 mm entfernt angeordnet sind.

35. Anlage nach einem der Ansprüche 17 bis 34, **dadurch gekennzeichnet, daß** der Formhohlraum der Stranggießkokille (13) von zwei Breitseitenwänden und zwei Schmalseitenwänden gebildet ist, daß der Formhohlraumquerschnitt zumindest in seinem Mittenbereich eine konkave Erweiterung aufweist, und die beiden Breitseitenwände im Bereich des Kokillenaustrittes voneinander 15 bis 50 mm , vorzugsweise 20 bis 40 mm entfernt angeordnet sind.

36. Anlage nach einem der Ansprüche 17 bis 35, **dadurch gekennzeichnet, daß** der Schmelzenbehälter (4) eine abgedichtete Einströmkammer (7) und eine abgedichtete Ausströmkammer (8) enthält, die Einströmkammer (7) und die Ausströmkammer (8) durch mindestens einen unterhalb der Schmelzenspiegel in den beiden Kammern positionierten Kanal (9) verbunden sind und die Einströmkammer (7) und die Ausströmkammer (8) mit Einrichtungen zur Regelung des Gießspiegels in der Stranggießkokille ausgestattet sind.

37. Anlage nach Anspruch 36, **dadurch gekennzeichnet, daß** die Einströmkammer (7) und die Ausströmkammer (8) mit Druckregeleinrichtungen verbunden sind.

38. Anlage nach einem der Ansprüche 1 bis 37, **dadurch gekennzeichnet, daß** dem Schmelzenbehälter (4) Heizeinrichtungen zugeordnet sind.

## Claims

1. Process for producing hot-rolled steel strip from a steel melt, comprising the following steps, which chronologically follow one another:
• Continuously introducing a steel melt into a cooled, oscillating continuous casting mould (13) using the free-jet casting process, the casting jet being shielded from atmospheric influences,
• Discharging an at least partially solidified cast strand (G) from the continuous casting mould (13), with a strand thickness of 15 to 50 mm,
• If appropriate, heating the cast strand to rolling temperature in a heating stage (20) directly prior to roll-forming of the cast strand,
• Roll-forming of the cast strand to form a hot-rolled steel strip with a final strip thickness of 0.6 to 12.0 mm in a plurality of roll passes,
• Cooling the steel strip (S) in a downstream cooling section (23) and coiling the strip in a coiling installation (24).

2. Process according to Claim 1, **characterized in that** the at least partially solidified cast strand is discharged from the continuous casting mould with a strand thickness of 20 to 40 mm.

3. Process according to one of Claims 1 or 2,
**characterized in that** the roll-forming of the cast strand to form a steel strip takes place in at least one rolling stage.

4. Process according to Claim 3, **characterized in that** a first roll-forming of the cast strand to form a roughed strip (V) takes place in a first rolling stage with a degree of deformation of from 10 to 75%, and **in that** a further, second roll-forming of the roughed strip to form a steel strip (S) takes place in a second rolling stage which immediately follows any heating of the roughed strip to rolling temperature which may be required.

5. Process according to Claim 4, **characterized in that** the roughed strip which is formed by the first roll-forming of the cast strand, prior to the second roll-forming, if appropriate before heating to rolling temperature, is cut to length in accordance with predetermined coil weights.

6. Process according to one of Claims 4 or 5, **characterized in that** the roughed strip which has been cut to length is wound up to form a coil in an intermediate storage station (26), is stored if appropriate and is then unwound again, is heated to rolling temperature and is fed to the second roll-forming step.

7. Process according to one of Claims 4 or 5, **characterized in that** the roughed strip which has been cut to length is wound up to form a coil in an intermediate storage station (26), is stored if appropriate, is heated to rolling temperature, is unwound and is fed to the second roll-forming.

8. Process according to one of Claims 4 to 7, **characterized in that** the second roll-forming is carried out by reversing rolling.

9. Process according to one of Claims 1 to 4, **characterized in that** the steel strip which is produced by roll-forming, after it has been cooled in the cooling section (23), is cut to length in accordance with predetermined coil weights.

10. Process according to one of Claims 1 to 9, **characterized in that** the casting speed is set at from 3 to 12 m/min.

11. Process according to one of Claims 1 to 10, **characterized in that** the steel melt enters the continuous casting mould (13) in the form of a free casting jet (11) under an inert-gas atmosphere.

12. Process according to one of Claims 1 to 11, **characterized in that** the inert-gas atmosphere is formed by at least one inert gas or a forming gas.

13. Process according to one of Claims 1 to 12, **characterized in that** the strand shell which forms on the inner walls of the continuous casting mould (13) is not exposed to any harmful deformation inside the continuous casting mould.

14. Process according to one of Claims 1 to 13, **characterized in that** the steel melt, before it is introduced into the continuous casting mould (13), flows through an admission-regulated melt vessel (4), and the casting level in the continuous casting mould (13) is set by means of a take-off control.

15. Process according to Claim 14, **characterized in that** the steel melt, before it is introduced into the continuous casting mould (13), flows through an inflow chamber (7) and an outflow chamber (8), which is connected to the inflow chamber by channels (9), of a melt vessel (4), and the melt level formed by the steel melt in the two chambers is controlled in terms of its height at least in one of the two chambers, by adjusting the chamber pressure.

16. Process according to Claim 15, **characterized in that** the melt level in the outflow chamber (8) is controlled in terms of its height by means of the flow of melt through the channels (9), and the level of the melt in the inflow chamber (7) is kept constant.

17. Installation for producing hot-rolled steel strip from a steel melt, comprising a continuous casting installation (1) and at least one downstream rolling device (21) in a combined installation, **characterized**
• **in that** the continuous casting installation (1) has a cooled, oscillating continuous casting mould (13) with a mould cavity cross section which is substantially constant transversely to the direction in which the strand is drawn out, along its longitudinal extent, and a melt vessel (4) is arranged above this continuous casting mould, at least one melt outlet opening (10) of which vessel is positioned centrally above the bath level, preferably above the mould entry cross section, and a shield, which seals off the casting jet from the atmosphere, provides a sealed connection between the melt vessel (4) and the continuous casting mould (13),
• **in that** at least one rolling device (21), comprising at least one rolling stand, is arranged downstream of the continuous-casting installation, for the purpose of deforming the cast strand (G) to form a steel strip (S),
• **in that** if appropriate a heating stage (20) for the cast strand is arranged directly in front of the at least one rolling device (21), and
• **in that** a cooling section (23) and a coiling installation (24) are connected downstream of the rolling device (21).

18. Installation according to Claim 17, **characterized in that** the rolling device (21) is formed by a multi-stand finishing mill train (F1, F2, F3,...).

19. Installation according to Claim 17, **characterized in that** at least two rolling devices (17, 21) are arranged downstream of the continuous casting installation, a first rolling device (17) being formed by at least one rolling stand for the purpose of deforming a cast strand (G) to form a roughed strip (V), and a second rolling device (21) for deforming the roughed strip (V) into a hot-rolled steel strip (G) is arranged downstream of the first rolling device, an optional heating stage (20) for the roughed strip being arranged directly upstream of this second rolling device (21).

20. Installation according to Claim 19, **characterized in that** the roll stands of the first rolling device (17) are formed by two-high stands (18).

21. Installation according to Claim 19, **characterized in that** the roll stands of the first rolling device (17) are formed by four-high stands.

22. Installation according to one of Claims 19 to 21, **characterized in that** a separating device for the roughed strip, preferably shears, is arranged downstream of the first rolling device (17).

23. Installation according to one of Claims 19 to 22, **characterized in that** an intermediate storage station (26) for the roughed strip is arranged between the first rolling device (17) and the heating stage (20), which intermediate storage station is provided with a winding and an unwinding station (27, 28; 37, 38).

24. Installation according to one of Claims 19 to 23, **characterized in that** the second rolling device (21) is formed by a multi-stand finishing roll train (F1, F2, F3 ...) with a descaling device (22) mounted in front of it on the entry side.

25. Installation according to one of Claims 19 to 23, **characterized in that** the second rolling device (21) is formed by a reversing rolling stand (30) having in each case at least one coiling furnace (32, 33, 37, 38) arranged upstream and downstream of this reversing rolling stand.

26. Installation according to one of Claims 19 to 23, **characterized in that** the second rolling device (21) is formed by at least two reversing roll stands (30, 31) which operate in tandem and have in each case at least one coiling furnace (32, 33) arranged upstream and downstream of these reversing roll stands.

27. Installation according to one of Claims 25 or 26, **characterized in that** shears (39, 39a) are arranged between the reversing roll stands (30, 31) and the associated coiling furnace (32, 33).

28. Installation according to one of Claims 25 to 26, **characterized in that** a descaling device (34) is mounted in front of the first rolling device (17).

29. Installation according to one of Claims 25 or 26, **characterized in that** a heating stage (35) is mounted in front of the first rolling device (17).

30. Installation according to one of Claims 23 to 29, **characterized in that** the heating stage (20) for the roughed strip is integrated in the intermediate storage station (26).

31. Installation according to one of Claims 17 to 30, **characterized in that** a further rolling device, which is formed at least by a finishing stand and operates as a skin pass rolling stand (40), is connected downstream of the rolling device(s) (17, 21) provided for producing a steel strip.

32. Installation according to one of Claims 17 to 21 and 24, **characterized in that** shears (19) are arranged downstream of the cooling section (23).

33. Installation according to one of Claims 17 to 32, **characterized in that** the space (15) for the passage of the casting jet, which is formed by the shield (14), the melt vessel (4) and the continuous casting mould (13), is connected to an inert-gas feed line.

34. Installation according to one of Claims 17 to 33, **characterized in that** the mould cavity of the continuous casting mould (13) is formed by two wide side walls and two narrow side walls, the mould cavity cross section is rectangular and the two wide side walls are arranged at a distance of 15 to 50 mm, preferably 20 to 40 mm, from one another.

35. Installation according to one of Claims 17 to 34, **characterized in that** the mould cavity of the continuous casting mould (13) is formed by two wide side walls and two narrow side walls, **in that** the mould cavity cross section, at least in its central region, has a concavely widened section, and the two wide side walls, in the region of the mould outlet, are arranged at a distance of 15 to 50 mm, preferably 20 to 40 mm, from one another.

36. Installation according to one of Claims 17 to 35, **characterized in that** the melt vessel (4) includes a sealed inflow chamber (7) and a sealed outflow chamber (8), the inflow chamber (7) and the outflow chamber (8) are connected by at least one channel (9) which is positioned below the melt level in both chambers, and the inflow chamber (7) and the outflow chamber (8) are equipped with devices for controlling the casting level in the continuous casting mould.

37. Installation according to Claim 36, **characterized in that** the inflow chamber (7) and the outflow chamber (8) are connected to pressure-control devices.

38. Installation according to one of Claims 1 to 37, **characterized in that** the melt vessel (4) is assigned heating devices.

## Revendications

1. Procédé pour la fabrication d'une bande d'acier laminée à chaud à partir d'un acier en fusion, se composant des étapes suivantes se succédant dans le temps:
• introduction continue d'un acier en fusion dans une lingotière de coulée continue (13) oscillante refroidie suivant le procédé de coulée à jet libre, dans lequel jet de coulée est protégé contre les influences atmosphériques,
• extraction d'une barre coulée au moins en partie solidifiée (G) hors de la lingotière de coulée continue (13), avec une épaisseur de barre de 15 à 50 mm,
• éventuellement, réchauffage de la barre de coulée à la température de laminage dans un étage de réchauffage (20) immédiatement avant une déformation par laminage de la barre coulée,
• déformation par laminage de la barre coulée en une bande d'acier laminée à chaud avec une épaisseur finale de bande de 0,6 à 12,0 mm, en plusieurs passes de laminage,
• refroidissement de la bande d'acier (S) dans une section de refroidissement (23) installée à la suite et enroulement de la bande dans une installation de bobinage (24).

2. Procédé suivant la revendication 1, **caractérisé en ce que** la barre coulée au moins en partie solidifiée est extraite hors de la lingotière de coulée continue avec une épaisseur de barre de 20 à 40 mm.

3. Procédé suivant l'une ou l'autre des revendications 1 ou 2, **caractérisé en ce que** la déformation par laminage de la barre coulée en une bande d'acier se déroule en au moins une étape de laminage.

4. Procédé suivant la revendication 3, **caractérisé en ce qu'**une première déformation par laminage de la barre coulée en une ébauche de bande (V) se déroule dans une première étape de laminage avec un taux de déformation de 10 à 75 % et **en ce qu'**une seconde déformation par laminage additionnelle de l'ébauche de bande en une bande d'acier (S) se déroule dans une seconde étape de laminage immédiatement à la suite d'un éventuel réchauffage de l'ébauche de bande à la température de laminage.

5. Procédé suivant la revendication 4, **caractérisé en ce que** l'ébauche de bande formée par la première déformation par laminage de la barre coulée est mise à longueur avant la seconde déformation par laminage, le cas échéant avant le réchauffage à la température de laminage, suivant des poids de bobines prédéterminés.

6. Procédé suivant l'une ou l'autre des revendications 4 ou 5, **caractérisé en ce que** l'ébauche de bande mise à longueur est enroulée en une bobine dans une station d'accumulation intermédiaire (26), le cas échéant stockée et ensuite à nouveau déroulée, réchauffée à la température de laminage et envoyée à la seconde déformation par laminage.

7. Procédé suivant l'une ou l'autre des revendications 4 ou 5, **caractérisé en ce que** l'ébauche de bande mise à longueur est enroulée en une bobine dans une station d'accumulation intermédiaire (26), le cas échéant stockée, réchauffée à la température de laminage, déroulée et envoyée à la seconde déformation par laminage.

8. Procédé suivant l'une quelconque des revendications 4 à 7, **caractérisé en ce que** la seconde déformation par laminage est effectuée par laminage réversible.

9. Procédé suivant l'une quelconque des revendications 1 à 4, **caractérisé en ce que** la bande d'acier produite par déformation par laminage est mise à longueur après le refroidissement dans la section de refroidissement (23), suivant des poids de bobines prédéterminés.

10. Procédé suivant l'une quelconque des revendications 1 à 9, **caractérisé en ce que** la vitesse de coulée est réglée à des valeurs de 3 à 12 m/min.

11. Procédé suivant l'une quelconque des revendications 1 à 10, **caractérisé en ce que** l'acier en fusion pénètre dans la lingotière de coulée continue (13) sous la forme d'un jet de coulée libre (11) sous une atmosphère de gaz protecteur.

12. Procédé suivant l'une quelconque des revendications 1 à 11, **caractérisé en ce que** l'atmosphère de gaz protecteur est formée d'au moins un gaz inerte ou d'un forming gaz.

13. Procédé suivant l'une quelconque des revendications 1 à 12, **caractérisé en ce que** la peau de la barre qui se forme sur les parois intérieures de la lingotière de coulée continue (13) n'est soumise à aucune déformation néfaste à l'intérieur de la lingotière de coulée continue.

14. Procédé suivant l'une quelconque des revendications 1 à 13, **caractérisé en ce que** l'acier en fusion traverse un bassin de coulée (4) à régulation de débit avant son introduction dans la lingotière de coulée continue (13) et **en ce que** l'ajustement du ménisque de coulée dans la lingotière de coulée continue (13) est effectué par une régulation de l'extraction.

15. Procédé suivant la revendication 14, **caractérisé en ce que** l'acier en fusion traverse une chambre d'entrée (7) et une chambre de sortie (8) reliée à celle-ci par des canaux (9), d'un bassin de coulée (4), avant son introduction dans la lingotière de coulée continue (13), et **en ce que** le ménisque formé par l'acier en fusion dans les deux chambres est réglé en hauteur, dans au moins une des deux chambres, par réglage de la pression dans la chambre.

16. Procédé suivant la revendication 15, **caractérisé en ce que** le niveau de l'acier en fusion dans la chambre de sortie (8) est régulé en hauteur par le débit de l'acier en fusion dans les canaux (9) et le niveau du ménisque dans la chambre d'entrée (7) est maintenu constant.

17. Installation pour la fabrication d'une bande d'acier laminée à chaud à partir d'un acier en fusion, se composant d'une installation de coulée continue (1) et d'au moins un dispositif de laminage (21) disposé à la suite en une installation combinée, **caractérisée en ce que**:
• l'installation de coulée continue (1) présente une lingotière de coulée continue (13) oscillante refroidie avec une cavité ayant, transversalement à la direction d'extraction de la barre, une section transversale de forme sensiblement constante sur sa longueur et un bassin de coulée (4) est disposé au-dessus de cette lingotière de coulée continue, dont au moins un orifice de sortie (10) de l'acier en fusion est positionné au centre au-dessus du ménisque du bain, de préférence au-dessus de la section transversale d'entrée de la lingotière et une gaine protégeant de façon étanche le jet de coulée par rapport à l'atmosphère relie le bassin de coulée (4) à la lingotière de coulée continue (13),
• l'installation de coulée continue est suivie d'au moins un dispositif de laminage (21), se composant d'au moins une cage de laminoir, pour la déformation de la barre coulée (G) en une bande d'acier (S),
• ledit au moins un dispositif de laminage (21) est le cas échéant immédiatement précédé d'un étage de réchauffage (20) pour la barre coulée, et
• une section de refroidissement (23) et une installation de bobinage (24) sont disposées à la suite du dispositif de laminage (21).

18. Installation suivant la revendication 17, **caractérisée en ce que** le dispositif de laminage (21) est formé d'un train finisseur à plusieurs cages (F1, F2, F3, ...).

19. Installation suivant la revendication 17, **caractérisée en ce que** l'installation de coulée continue est suivie d'au moins deux dispositifs de laminage (17, 21), dans lesquels un premier dispositif de laminage (17) est constitué d'au moins une cage de laminoir pour la déformation d'une barre coulée (G) en une ébauche de bande (V) et un deuxième dispositif de laminage (21) est disposé à la suite de celui-ci pour la déformation de l'ébauche de bande (V) en une bande d'acier laminée à chaud (S), ce deuxième dispositif de laminage (21) étant immédiatement précédé par un éventuel étage de réchauffage (20) pour l'ébauche de bande.

20. Installation suivant la revendication 19, **caractérisée en ce que** les cages de laminoir du premier dispositif de laminage (17) sont formées par des cages duo (18).

21. Installation suivant la revendication 19, **caractérisée en ce que** les cages de laminoir du premier dispositif de laminage (17) sont formées par des cages quarto.

22. Installation suivant l'une quelconque des revendications 19 à 21, **caractérisée en ce que** le premier dispositif de laminage (17) est suivi d'un dispositif de coupe (19) pour l'ébauche de bande, de préférence d'une cisaille.

23. Installation suivant l'une quelconque des revendications 19 à 22, **caractérisée en ce qu'**une station d'accumulation intermédiaire (26) pour l'ébauche de bande, qui est pourvue d'une station d'enroulement et d'une station de déroulement (27, 28; 37, 38), est disposée entre le premier dispositif de laminage (17) et l'étage de réchauffage (20).

24. Installation suivant l'une quelconque des revendications 19 à 23, **caractérisée en ce que** le deuxième dispositif de laminage (21) est formé d'un train finisseur à plusieurs cages (F1, F2, F3, ...) avec un dispositif de décalaminage préalable (22) du côté de l'entrée.

25. Installation suivant l'une quelconque des revendications 19 à 23, **caractérisée en ce que** le deuxième dispositif de laminage (21) est formé d'une cage de laminoir réversible (30) avec chaque fois au moins un four d'enroulement (32, 33, 37, 38) disposé avant et après cette cage de laminoir réversible.

26. Installation suivant l'une quelconque des revendications 19 à 23, **caractérisée en ce que** le deuxième dispositif de laminage (21) est formé d'au moins deux cages de laminoir réversibles (30, 31) opérant en tandem avec chaque fois au moins un four d'enroulement (32, 33) disposé avant et après ces cages de laminoir réversibles.

27. Installation suivant l'une ou l'autre des revendications 25 ou 26, **caractérisée en ce que** des cisailles (39, 39a) sont disposées entre les cages de laminoir réversibles (30, 31) et les fours d'enroulement associés (32, 33).

28. Installation suivant l'une ou l'autre des revendications 25 ou 26, **caractérisée en ce qu'**un dispositif de décalaminage (34) est disposé avant le premier dispositif de laminage (17).

29. Installation suivant l'une ou l'autre des revendications 25 ou 26, **caractérisée en ce qu'**un étage de réchauffage (35) est disposé avant le premier dispositif de laminage (17).

30. Installation suivant l'une quelconque des revendications 23 à 29, **caractérisée en ce que** l'étage de réchauffage (20) pour l'ébauche de bande est intégré dans la station d'accumulation intermédiaire (26).

31. Installation suivant l'une quelconque des revendications 17 à 30, **caractérisée en ce que** le/les dispositif(s) de laminage (17, 21) prévu(s) pour la production d'une bande d'acier est/sont suivi(s) d'un dispositif de laminage additionnel formé d'au moins une cage finisseuse et opérant en guise de cage d'écrouissage (40).

32. Installation suivant l'une quelconque des revendications 17 à 21 et 24, **caractérisée en ce qu'**une cisaille (19) est disposée après la section de refroidissement (23).

33. Installation suivant l'une quelconque des revendications 17 à 32, **caractérisée en ce que** l'espace (15) destiné au passage du jet de coulée, formé par la gaine de protection (14), le bassin de coulée (4) et la lingotière de coulée continue (13), est raccordé à une conduite d'arrivée de gaz protecteur.

34. Installation suivant l'une quelconque des revendications 17 à 33, **caractérisée en ce que** la cavité de la lingotière de coulée continue (13) est formée de deux faces latérales larges et de deux faces latérales étroites, **en ce que** la section transversale de la cavité présente une forme rectangulaire et **en ce que** les deux faces latérales larges sont disposées à une distance de 15 à 50 mm, de préférence de 20 à 40 mm l'une de l'autre.

35. Installation suivant l'une quelconque des revendications 17 à 34, **caractérisée en ce que** la cavité de la lingotière de coulée continue (13) est formée de deux faces latérales larges et de deux faces latérales étroites, **en ce que** la section transversale de la cavité présente dans sa région centrale un élargissement concave, et **en ce que** les deux faces latérales larges sont, dans la région de la sortie de la lingotière, disposées à une distance de 15 à 50 mm, de préférence de 20 à 40 mm l'une de l'autre.

36. Installation suivant l'une quelconque des revendications 17 à 35, **caractérisée en ce que** le bassin de coulée (4) comporte une chambre d'entrée étanche (7) et une chambre de sortie étanche (8), la chambre d'entrée (7) et la chambre de sortie (8) sont reliées par au moins un canal (9) disposé en dessous du ménisque de l'acier en fusion dans les deux chambres et la chambre d'entrée (7) et la chambre de sortie (8) sont équipées de dispositifs pour la régulation du ménisque de coulée dans la lingotière de coulée continue.

37. Installation suivant la revendication 36, **caractérisée en ce que** la chambre d'entrée (7) et la chambre de sortie (8) sont reliées à des dispositifs de régulation de la pression.

38. Installation suivant l'une quelconque des revendications 1 à 37, **caractérisée en ce que** des dispositifs de chauffage sont associés au bassin de coulée (4).
